# EUROPÄISCHE PATENTSCHRIFT

(11) **EP 1 537 252 B1**
(45) Veröffentlichungstag und Bekanntmachung des Hinweises auf die Patenterteilung: **18.01.2006**
(21) Anmeldenummer: 03747994.6
(22) Anmeldetag: 09.09.2003
(51) Int. Cl.: C23C 8/20

(54) **VERFAHREN UND VORRICHTUNG ZUM UNTERDRUCKAUFKOHLEN**
METHOD AND DEVICE FOR LOW-PRESSURE CARBURISING
PROCEDE ET DISPOSITIF DE CARBURATION EN DEPRESSION

(30) Priorität: 13.09.2002 DE 10242616
(43) Veröffentlichungstag der Anmeldung: 08.06.2005
(73) Patentinhaber: Linde Aktiengesellschaft, 65189 Wiesbaden (DE)
(72) Erfinder: JURMANN, Alexander DI, verstorben (DE)
(74) Vertreter: Zahn, Christoph
(86) Internationale Anmeldenummer: PCT/EP2003/010014
(87) Internationale Veröffentlichungsnummer: WO 2004/031432

(56) Entgegenhaltungen:
- US-A- 5 064 620
- MATAMALA G ET AL: "Carburization and decarburization kinetics of iron in CH4 - H2 mixtures between 1000 - 1100 °C" MATERIALS CHEMISTRY AND PHYSICS SWITZERLAND, Bd. 12, Nr. 4, April 1985 (1985-04), Seiten 313-319, XP002299774 ISSN: 0254-0584
- KLÜMPER-WESTKAMP H ET AL: "BESTIMMUNG DES KOHLENSTOFFGEHALTES IN AUFKOHLUNGSFOLIEN" HÄRTEREI - TECHNISCHE MITTEILUNGEN, Bd. 57, Nr. 5, 1. September 2002 (2002-09-01), Seiten 364-372, XP001140765 CARL HANSER VERLAG, MÜNCHEN, DE ISSN: 0341-101X
- BAMMIDIPATI SREEKANTH ET AL: "Chemical vapor deposition of carbon on graphite by methane pyrolysis" AICHE J; AICHE JOURNAL NOV 1996 AICHE, NEW YORK, NY, US, Bd. 42, Nr. 11, November 1996 (1996-11), Seiten 3123-3132, XP000937830
- HOFFMANN R ET AL: "PROBLEME DER KINETIK UND DER KEIMBILDUNG BEIM GASNITRIEREN" HÄRTEREI - TECHNISCHE MITTEILUNGEN, Bd. 38, Nr. 3, Mai 1983 (1983-05), Seiten 103-109, XP009037775 CARL HANSER VERLAG, MÜNCHEN, DE
- ROEMPLER D ET AL: "KOHLENSTOFF- UND HÄRTEVERLAUF IN DER EINSATZHÄRTUNGSSCHICHT - ZUSATZMODUL FÜR DIFFUSIONSRECHNER" HÄRTEREI - TECHNISCHE MITTEILUNGEN, Bd. 44, Nr. 6, 1. November 1989 (1989-11-01), Seiten 360-365, XP000163077 CARL HANSER VERLAG, MÜNCHEN, DE ISSN: 0341-101X

## Beschreibung

Die Erfindung betrifft ein Verfahren zum Aufkohlen bei subatmosphärischen Drücken, wobei einem Behandlungsraum zumindest zeitweilig ein Kohlenwasserstoff-haltiges Behandlungsgas zugeführt wird und aus dem Behandlungsraum mittels wenigstens einer Vakuumpumpe ein Abgasstrom abgezogen wird.

Femer betrifft die Erfindung eine Vorrichtung zum Aufkohlen bei subatmosphärischen Drücken, aufweisend wenigstens einen Behandlungsraum, wenigstens eine Zuführleitung, über die dem Behandlungsraum zumindest zeitweilig ein Kohlenwasserstoff-haltiges Behandlungsgas zugeführt wird, und wenigstens eine Abpumpleitung, über die der Abgasstrom mittels einer Abpumpvorrichtung aus dem Behandlungsraum abgezogen wird.

Ein gattungsgemäßer Prozess zum Aufkohlen bei subatmosphärischen Drücken ist beispielsweise aus dem Fachartikel "Die Beeinflussung der Kohlenstoffüberträgung bei der Unterdruckaufkohlung", Fachzeitschrift HTM 54 (1999), bekannt.

Bei den zum Stand der Technik zählenden Verfahren und Vorrichtungen zum Aufkohlen bei subatmosphärischen Drücken - hierbei wird vorzugsweise bei Drücken bis zu 20 mbar gearbeitet - stellt sich das Problem, dass bei einem Überschreiten der Rußgrenze ein Verrußen der Anlage - insbesondere des Behandlungsraumes und der Abpumpleitung - erfolgt. Femer kommt es im Inneren des Behandlungsraumes zu einer unerwünschten Teerbildung.

Die Ursache hierfür ist darin begründet, dass es bei der Zuführung einer vorgegebenen Menge und Zusammensetzung an bzw. eines Kohlenwasserstoff-haltigen Behandlungsgases in den Behandlungsraum zu einem unkontrollierten Zersetzen von überschüssigen Kohlenwasserstoffen kommen kann. Femer kann die berechnete Kohlenwasserstoff-Vorgabe zu niedrig sein, was im Ergebnis zu falschen Berechnungen in der Kohlenstoffübergangs- und Kohlenstoffverlaufsrechnung führt.

Nachteilig bei den zum Stand der Technik zählenden Verfahren ist femer, dass bei der Kalkulation des übertragenen Kohlenstoffes immer von der theoretischen Zusammensetzung des verwendeten Kohlenwasserstoff-haltigen Behandlungsgases ausgegangen wird. Dies bedeutet beispielsweise, dass bei der Verwendung von Propan als Kohlenwasserstoff-haltiges Behandlungsgas von der Zusammensetzung C₃H₈ ausgegangen wird. Bei der Verwendung von technischem Propan ist jedoch nur der Heizwert, nicht aber die exakte Zusammensetzung garantiert. Die Summe des Kohlenstoffes im technischen Propan ist daher nicht identisch mit dem theoretischen C-Gehalt von reinem Propan, der bei der Kalkulation der übertragenen Kohlenstoffmenge berü sichtigt wird. Daraus resultieren ebenso Fehler im Berechnungsergebnis.

Aus der Veröffentlichung Matamala G. et al., Materials Chemistry and Physics, Bahd 12, 1985, Seiten 313-319 (XP2299774) sind ein Verfahren und eine Vorrichtung bekannt, wo die Entkohlung einer Probe über die Zeitabhängige Gewichtsändorung bestimmt wurde.

Aufgabe der vorliegenden Erfindung ist es, ein gattungsgemäßes Verfahren sowie eine gattungsgemäße Vorrichtung zur Aufkohlung bei subatmosphärischen Drücken anzugeben, das bzw. die die vorgenannten Nachteile vermeidet.

Verfahrensseitig wird diese Aufgabe dadurch gelöst, dass
- in den Behandlungsraum eine Referenzprobe, die eine definierte Kohlungsfläche aufweist, eingebracht wird,
- mittels eines Wägeprozesses der Referenzprobe der Massenstrom des Kohlenwasserstoff-haltigen Behandlungsgases ermittelt und
- in Abhängigkeit von dem ermittelten Massenstrom die Zuführung des Kohlenwasserstoff-haltigen Behandlungsgases in den Behandlungsraum geregelt wird.

Vorrichtungsseitig wird die Aufgabe dadurch gelöst, dass
- dem Behandlungsraum ein evakuierbarer Wägeraum, in dem eine Wägezelle angeordnet ist, zugeordnet ist,
- Mittel zum Einbringen einer Referenzprobe, die eine definierte Kohlungsfläche aufweist, in den Behandlungsraum vorgesehen sind,
- in der Zuführleitung wenigstens ein Ventil angeordnet ist,
- eine Auswerteeinheit vorgesehen ist, die in Abhängigkeit von dem mittels der Referenzprobe ermittelten Massenstrom des Kohlenwasserstoff-haltigen Behandlungsgases die Zuführung des Kohlenwasserstoff-haltigen Behandlungsgases in den Behandlungsraum durch Ansteuerung des Ventils regelt.

Erfindungsgemäß wird nunmehr in den Behandlungsraum eine Referenzprobe bzw. ein Referenzkörper, die bzw. der eine definierte Kohlungsfläche bzw. kohlungsfähige Oberfläche aufweist, in den Behandlungsraum eingeführt Gravimetrische Methoden zur Ermittlung von Stoffübergangswerten sind dem Fachmann prinzipiell bekannt Mittels eines Wägeprozesses des Referenzkörpers bzw. der Referenzprobe kann der Massenstrom des Kohlenwasserstoff-haltigen Behandlungsgases, das dem Behandlungsraum zugeführt wird, ermittelt werden. Mit der Formel dm = -β (C_{P}-Cᵣ) kann bei bekanntem Massenstrom und angenommener Potentialdifferenz - beispielsweise 10 % unterhalb der Carbid- und Rußgrenze - der Faktor β bestimmt werden.

Hierbei steht die Variable C_{P} für den maximal möglichen C-Gehalt, wodurch die Rußgrenze definiert wird. C_{P} ist in Ungleichgewichtsatmosphären immer eine Funktion der Temperatur, während Cᵣ für den aktuellen Kohlenstoffgehalt der Referenzprobe steht. Die Summe (C_{P}-Cᵣ) gibt somit den Abstand zur Carbid- oder Rußgrenze wieder. Mittels der Variablen Massenstrom, β und der angenommenen kleinsten Potentialdifferenz - bspw. 10 % unterhalb Cᵣ - können dann die herkömmlichen Diffusionsprogramme zur Regelung des Prozesses (C_{P}-Cᵣ) genutzt werden.

Um anlagenspezifische Eigenheiten miterfassen zu können, ist ggf. ein prozesstypischer Korrekturfaktor zu ermitteln und in die Messsystematik zu integrieren.

Die verwendete Referenzprobe bzw. der verwendete Referenzkörper können aus Reineisen sowie art- oder schmelzengleichem Werkstoff bestehen. Diejenigen Teile des Referenzkörpers, die nicht aufgekohlt werden sollen, können beispielsweise durch Verkupferung davor geschützt werden. Bei der Realisierung des erfindungsgemäßen Verfahrens muss entweder nach jeder Behandlung der Referenzkörper abgeschliffen oder gegen einen nicht aufgekohlten Referenzkörper ausgetauscht werden.

Gemäß der Erfindung ist dem Behandlungsraum ein evakuierbarer Wägeraum, in dem eine Wägezelle angeordnet ist, zugeordnet Bei kontinuierlich arbeitenden Anlagen empfiehlt es sich, zum Zwecke des Ein- und Ausschleusens des Referenzkörpers in bzw. aus dem Behandlungsraum eine Schleuse vorzusehen.

Das erfindungsgemäße Verfahren, die erfindungsgemäße Vorrichtung sowie weitere Ausgestaltungen des- bzw. derselben seien im Folgenden anhand des in der Figur dargestellten Ausführungsbeispieles näher erläutert:

Die Figur zeigt einen lediglich schematisch dargestellten Behandlungsraum 3, dem über eine Zuführleitung 1 das Kohlenwasserstoff-haltige Behandlungsgas zugeführt wird. Als Kohlenwasserstoff-haltige Behandlungsgase werden vorzugsweise verwendet Alkane, Alkene, Alkine, Derivate der Vorgenannten, ggf. in Verbindung mit Wasserstoff und/oder Stickstoff.

Über die Abpumpleitung 7, in der eine Vakuumpumpe 8 angeordnet ist, wird der gewünschte subatmosphärische Druck in dem Behandlungsraum 3 eingestellt. Wie bereits erwähnt, wird überwiegend bei Drücken bis zu 20 mbar, vorzugsweise bei Drücken zwischen 3 und 20 mbar gearbeitet

Erfindungsgemäß ist dem Behandlungsraum 3 nunmehr ein evakuierbarer Wägeraum 4 zugeordnet In dem Wägeraum 4 wiederum ist eine Wägezelle 5 angeordnet. Es sind Mittel vorgesehen, mittels derer die Referenzprobe bzw. der Referenzkörper 6 in den Behandlungsraum 3 eingebracht werden können. Nach Abschluss des Aufkohlungsvorganges der Referenzprobe bzw. des Referenzkörpers 6 wird diese bzw. dieser in der Wägezelle 5 gewogen und auf diese Weise der Kohlenstoff-Massenstrom ermittelt.

Die Referenzprobe 6 ist vorzugsweise als eine massive, zumindest einseitig aufkohlbare Probe mit einer definierten Fläche und mit einem definierten Anfangskohlenstoffgehalt ausgebildet.

Die Wägezelle 5 steht über eine Datenleitung 10 mit einer Auswerteeinheit 9, die vorzugsweise einen Diffusionsrechner umfasst, in Verbindung. Die Auswerteeinheit 9 wiederum steht über eine Datenleitung 11 mit einem in der Zuführleitung 1 angeordneten Ventil 2, bei dem es sich vorzugsweise um ein Regelventil handelt, in Verbindung.

In Abhängigkeit von dem in der Wägezelle 5 ermittelten Massenstrom wird nun über die Auswerteeinheit 9 das Ventil 2 angesteuert, so dass eine Regelung des dem Behandlungsraum 3 über die Zuführleitung 1 zugeführten Kohlenwasserstoff-haltigen Behandlungsgases in Abhängigkeit von dem ermittelten Massenstrom erfolgen kann.

Die Erfindung ermöglicht somit eine kontinuierliche oder diskontinuierliche Regelung des dem Behandlungsraum 3 zugeführten Kohlenwasserstoff-haltigen Behandlungsgases 1. Die Zuführung des Kohlenwasserstoff-haltigen Behandlungsgases in den Behandlungsraum erfolgt somit kontrolliert, wodurch ein unkontrolliertes Zersetzen von überschüssigen Kohlenwasserstoffen in dem Behandlungsraum sowie der Abpumpleitung und damit eine Ruß- und Teerbildung wirkungsvoll vermieden werden können. Ein Großteil der unerwünschten Ablagerungen innerhalb des Behandlungsraumes, an dem in dem Behandlungsraum zu behandelnden Material oder in der Abpumpleitung wird durch das erfindungsgemäße Verfahren bzw. durch die erfindungsgemäße Vorrichtung sicher vermieden.

## Patentansprüche

1. Verfahren zum Aufkohlen bei subatmosphärischen Drücken, wobei einem Behandlungsraum zumindest zeitweilig ein Kohlenwasserstoff-haltiges Behandlungsgas zugeführt wird und aus dem Behandlungsraum mittels wenigstens einer Vakuumpumpe ein Abgasstrom abgezogen wird, **dadurch gekennzeichnet, dass**
- in den Behandlungsraum (3) eine Referenzprobe (6), die eine definierte Kohlungsfläche aufweist, eingebracht wird,
- mittels eines Wägeprozesses der Referenzprobe (6) der Massenstrom des Kohlenwasserstoff-haltigen Behandlungsgases (1) ermittelt und
- in Abhängigkeit von dem ermittelten Massenstrom die Zuführung des Kohlenwasserstoff-haltigen Behandlungsgases (1) in den Behandlungsraum (3) geregelt wird.

2. Verfahren nach Anspruch 1, **dadurch gekennzeichnet, dass** in dem Behandlungsraum (3) ein Druck zwischen 3 und 20 mbar eingestellt wird.

3. Verfahren nach Anspruch 1, **dadurch gekennzeichnet, dass** als Kohlenwasserstoff-haltiges Behandlungsgas (1) Alkane, Alkene, Alkine oder Derivate der Vorgenannten, denen Wasserstoff und/oder Stickstoff zugemischt ist, verwendet werden.

4. Vorrichtung zum Aufkohlen bei subatmosphärischen Drücken, aufweisend wenigstens einen Behandlungsraum, wenigstens eine Zuführleitung, über die dem Behandlungsraum zumindest zeitweilig ein Kohlenwasserstoff-haltiges Behandlungsgas zugeführt wird, und wenigstens eine Abpumpleitung, über die der Abgasstrom mittels einer Abpumpvorrichtung aus dem Behandlungsraum abgezogen wird, **dadurch gekennzeichnet, dass**
- dem Behandlungsraum (3) ein evakuierbarer Wägeraum (4), in dem eine Wägezelle (5) angeordnet ist, zugeordnet ist,
- Mittel zum Einbringen einer Referenzprobe (6), die eine definierte Kohlungsfläche aufweist, in den Behandlungsraum (3) vorgesehen sind,
- in der Zuführleitung (1) wenigstens ein Ventil (2) angeordnet ist,
- eine Auswerteeinheit (9) vorgesehen ist, die in Abhängigkeit von dem mittels der Referenzprobe (6) ermittelten Massenstrom des Kohlenwasserstoff-haltigen Behandlungsgases (1) die Zuführung des Kohlenwasserstoff-haltigen Behandlungsgases (1) in den Behandlungsraum (3) durch Ansteuerung des Ventils (2) regelt.

5. Vorrichtung nach Anspruch 4, **dadurch gekennzeichnet, dass** das Ventil (2) ein Regelventil ist.

6. Vorrichtung nach Anspruch 4 oder 5, **dadurch gekennzeichnet, dass** die Referenzprobe (6) als eine massive, zumindest einseitig aufkohlbare Probe mit einer definierten Fläche und mit einem definierten Anfangskohlenstoffgehalt ausgebildet ist.

7. Vorrichtung nach einem der Ansprüche 4 bis 6, **dadurch gekennzeichnet, dass** die Auswerteeinheit (9) einen Diffusionsrechner umfasst.

## Claims

1. Method for carburizing at subatmospheric pressures, a hydrocarbonous treatment gas being fed at least temporarily to a treatment chamber, and an off-gas stream being taken off from the treatment chamber by means of at least one vacuum pump, **characterized in that**
- a reference sample (6) which has a defined surface area for carburization is introduced into the treatment chamber (3),
- the mass flow rate of the hydrocarbonous treatment gas (1) is determined by means of a reference sample (6) weighing process and
- the feed of the hydrocarbonous treatment gas (1) to the treatment chamber (3) is controlled as a function of the mass flow rate determined.

2. Method according to Claim 1, **characterized in that** a pressure between 3 and 20 mbar is established in the treatment chamber (3).

3. Method according to Claim 1, **characterized in that**, as hydrocarbonous treatment gas (1), use is made of alkanes, alkenes, alkynes, or derivatives of the abovementioned to which hydrogen and/or nitrogen is admixed.

4. Device for carburizing at subatmospheric pressures having at least one treatment chamber, at least one feedline via which a hydrocarbonous treatment gas is fed at least temporarily to the treatment chamber, and at least one pumping-off line via which the off-gas stream is taken off from the treatment chamber by means of a pumping-off device, **characterized in that**
- an evacuable weighing chamber (4) in which a weighing cell (5) is arranged is assigned to the treatment chamber (3),
- means for introducing a reference sample (6) which has a defined surface area for carburization is provided in the treatment chamber (3),
- at least one valve (2) is arranged in the feedline (1),
- an evaluation unit (9) is provided which controls the feed of the hydrocarbonous treatment gas (1) into the treatment chamber (3) by actuating the valve (2) as a function of the mass flow rate of the hydrocarbonous treatment gas (1) determined by means of the reference sample (6).

5. Device according to Claim 4, **characterized in that** the valve (2) is a control valve.

6. Device according to Claim 4 or 5, **characterized in that** the reference sample (6) is constructed as a solid sample carburizable on at least one side having a defined surface area and having a defined initial carbon content.

7. Apparatus according to one of Claims 4 to 6, **characterized in that** the evaluation unit (9) comprises a diffusion computer.

## Revendications

1. Procédé en vue de la carburation à des pressions sous-atmosphériques, un gaz de traitement contenant des hydrocarbures étant alimenté au moins pendant une partie du temps à une chambre de traitement, et un courant de gaz de rejet étant évacué à l'aide d'au moins une pompe à ride hors de la chambre de traitement, **caractérisé**
- **en ce que** l'on introduit, dans la chambre de traitement (3), un échantillon de référence (6), qui présente une surface de carburation définie,
- **en ce que** l'on détermine, à l'aide d'un processus de pesée de l'échantillon de référence (6), le courant massique du gaz de traitement contenant des hydrocarbures (1) et
- **en ce que** l'on règle, en fonction du courant massique déterminé, l'apport du gaz' de traitement contenant des hydrocarbures (1) dans la chambre de traitement (3).

2. Procédé selon la revendication 1, **caractérisé en ce que** l'on règle, dans la chambre de traitement (3), une pression comprise entre 3 et 20 mbars.

3. Procédé selon la revendication 1, **caractérisé en ce que** l'on utilise, en tant que gaz de traitement contenant des hydrocarbures (1), des alcanes, des alcènes, des alcynes ou des dérivés des produits susnommés, auxquels est mélangé de l'hydrogène et/ou de l'azote.

4. Dispositif en vue de la carburation à des pressions sous-atmosphériques, présentant au moins une chambre de traitement, au moins un conduit d'apport, grâce auquel l'on alimente, au moins pendant une partie du temps à la chambre de traitement (3), un gaz de traitement contenant des hydrocarbures (1), et au moins un conduit de pompage, grâce auquel l'on évacue, hors de la chambre de traitement, un courant de gaz de rejet, à l'aide d'un dispositif de pompage, **caractérisé**
- **en ce que** l'on attribue à la chambre de traitement (3) une chambre de pesée pouvant être évacuée (4), dans laquelle est disposée une cellule de pesée (5),
- **en ce que** l'on prévoit des moyens en vue de l'introduction d'un échantillon de référence (6), qui présente une surface de carburation définie dans la chambre de traitement (3),,
- **en ce que** l'on dispose, dans le conduit d'apport (1), au moins une vanne (2),
- **en ce que** l'on prévoit une unité d'évaluation (9), qui règle par une commande de la vanne (2) en fonction du courant massique déterminé à l'aide de l'échantillon de référence (6),
- l'apport du gaz de traitement contenant des hydrocarbures (1) dans la chambre de traitement (3).

5. Dispositif selon la revendication 4, **caractérisé en ce que** la vanne (2) est une vanne de réglage.

6. Dispositif selon la revendication 4 ou 5, **caractérisé en ce que** l'échantillon de référence (6) est formé en tant qu'échantillon massif, capable de carburation au moins sur une face, ayant une surface définie et une teneur définie en carbone initial.

7. Dispositif selon l'une quelconque des revendications 4 à 6, **caractérisé en ce que** l'unité d'évaluation (9) comprend un ordinateur de diffusion.
